# EUROPÄISCHE PATENTSCHRIFT

(11) **EP 0 148 367 B1**
(45) Veröffentlichungstag und Bekanntmachung des Hinweises auf die Patenterteilung: **05.08.1987**
(21) Anmeldenummer: 84113666.6
(22) Anmeldetag: 13.11.1984
(51) Int. Cl.: H01R 39/36

(54) **Verfahren zur Senkung und Stabilisierung des Übergangswiderstandes zwischen einer Kohlebürste und einer Anschlusslitze**
Method for the diminution and stabilization of the transition resistance of a carbon brush and a connecting strand
Méthode pour la diminution et la stabilisation de la résistance de passage d'un balai de charbon et d'un toron de raccordement

(30) Priorität: 09.12.1983 DE 3344556
(43) Veröffentlichungstag der Anmeldung: 17.07.1985
(73) Patentinhaber: ROBERT BOSCH GMBH, 70442 Stuttgart (DE)
(72) Erfinder: Holl, Walter, Dr., D-7000 Stuttgart 60 (DE); Lamparter, Rolf, D-7054 Korb (DE); Scholpp, Martin, D-7000 Stuttgart 60 (DE); Ulrich, Berthold, D-7052 Schwaikheim (DE)

## Beschreibung

Die Erfindung geht aus von einem Verfahren nach der Gattung des Hauptanspruchs. Ein grosserTeil der Kohlebürsten wird heute durch Pressen in einem Gesenk hergestellt. Dabei ist es am wirtschaftlichsten, wenn die Anschlusslitzen gleich mit eingepresst werden. Hierzu wird ein gerades Litzenende in die Pulvermischung eingetaucht und das Pulver dann verdichtet. Die Güte der Verankerung ist unter anderem abhängig von der verwendeten Kohlemischung und vom Querschnitt der Litze. Hochohmige Kohlebürsten sowie kleine Litzenquerschnitte ergeben grosse Übergangswiderstände. Diese wiederum reagieren empfindlich auf äussere und innere Einflüsse wie Oxidation infolge von Temperatur- und Klimawechsel sowie auf Erschütterung und auf den durchfliessenden elektrischen Strom. Je höher der Anfangswiderstand, umso grösser ist die Gefahr einer stetigen Widerstandszunahme. Die Folge solcher Vorgänge ist ein Leistungsverlust sowie eine Aufheizung der Kontaktstelle durch den Strom. Eine Möglichkeit, diesem Problem beizukommen, ist die Verwendung von Litzen, die im Kontaktbereich versilbertsind. Solche Litzen sind jedoch teuer und stellen nicht unbedingt eine Lösung des aufgezeigten Problems dar.

Aus der US-A 2654038 ist ein Verfahren zur Herstellung einer Kohlebürste bekannt, bei dem ein Litzenende in eine Rinne in der Kohlebürste eingebracht wird, und dann Pulver von den Wänden der Rinne dazu verwendet wird, das Litzenende in der Rinne zu fixieren, wobei das Pulver in der Rinne verdichtet wird.

### Vorteile der Erfindung

Das erfindungsgemässe Verfahren mit den kennzeichnenden Merkmalen des Hauptanspruchs hat demgegenüber den Vorteil, dass das um 180° umgebogene Litzenende in die Ausgangspulvermischung eingebracht wird und dass der Anfangswiderstand gegenüber den geraden Litzenenden um mindestens 50% niedriger liegt und auch im weiteren Verlauf konstant bleibt. Das umgebogene Litzenende erhält bei der Verdichtung eine pilzförmige Verankerung in der Kohlebürste, und durch den besseren Formschluss und die grössere gemeinsame Oberfläche zwischen Litze und Kohlenbürste ist der Kontakt wesentlich besser; darüber hinaus sind die Kosten kaum höher als bei dem Verfahren mit einem geraden Litzenende und niedriger als bei dem komplizierten Verfahren, bei dem das Litzenende in eine Rinne eingebracht werden muss.

Besonders vorteilhaft ist es, wenn das umgebogene Ende der Litze etwa dem 0,5fachen der Gesamteintauchlänge entspricht.
Beschreibung eines Ausführungsbeispiels

100 Gewichtsteile Naturgraphit werden mit 10 Gewichtsteilen Polyphenylensulfid in feingemahlener Form gründlich gemischt und in ein Pressgesenk, dessen innere Form der herzustellenden Bürste entspricht, eingefüllt. In dieses Pulvergemisch wird eine um 180° gebogene Kupferlitze von 0,5 mm² Querschnitt, deren umgebogenes Ende 5 mm lang ist, etwa 10 mm in das lockere Pulver eintaucht und das Ganze dann bei einem Druck von 4 t/cm² gepresst, wobei die Litze durch ein entsprechendes Loch im Oberstempel hindurchgeführt ist.

Nach dem Entfernen des Presslings aus dem Pressgesenk wird der Pressling ca. 1 Stunde lang bei einer Temperatur von etwa 350°C unter Schutzgas, z. B. Stickstoff oder Stadtgas, einem Gemisch, das im wesentlichen aus Wasserstoff, Methan und Kohlenmonoxid besteht, gesintert. Nach dem Abkühlen liegt die fertige Kohlebürste mit der eingepressten Anschlusslitze vor.

Bei einer thermischen Alterung zwischen -20 und +210° C zeigte der Übergangswiderstand einer solchen Kohle, gemessen nach DIN IEC 467 vor der Alterung einen Wert 3 mQ und nach einer Alterung von 400 Stunden einen Wert von 4 mQ. Demgegenüber zeigte eine entsprechende Bürste mit einem geraden eingepressten Litzenende vor der Alterung einen Übergangswiderstand von 7 mQ und nach der Alterung von 400 Stunden einen solchen von 13 mQ. Es war durchaus überraschend, dass eine solche verhältnismässig einfache Massnahme eine derartige Wirkung zeigt. In der Serienfertigung wird eine geeignete Biegevorrichtung direkt in die bereits vorhandene Litzen-Abschneidevorrichtung eingebaut, so dass in einer Arbeitsbewegung die Litze der fertig gepressten Bürste abgeschnitten und gleichzeitig die nächste Litze umgebogen werden kann.

## Patentansprüche

1. Verfahren zur Senkung und Stabilisierung des Übergangswiderstandes zwischen einer aus einer Pulvermischung gepressten Kohlebürste und einer Anschlusslitze, wobei ein Litzenende in die Ausgangspulvermischung eingetaucht und Pulver und Litze verdichtet werden, dadurch gekennzeichnet, dass das Litzenende vor dem Eintauchen in das Pulver um 180° umgebogen wird.

2. Verfahren nach Anspruch 1, dadurch gekennzeichnet, dass die Länge des umgebogenen Endes der Litze etwa dem 0,5fachen der Gesamteintauchlänge entspricht.

## Claims

1. Process for reduction and stabilization of the contact resistance between a carbon brush, moulded from a powder mixture, and a brush lead, one lead end being immersed in the initial powder mixture and powder and lead compressed, characterized in that the lead end is bent round by 180° before immersion in the powder.

2. Process according to Claim 1, characterized in that the length of the bent-round end of the lead is equivalent to approximately 0.5 times the total immersion length.

## Revendications

1. Procédé pour diminuer et stabiliser de la résistance de passage électrique entre un balai de charbon compacté par un mélange de poudre et d'un toron de raccordement, selon lequel une extrémité du toron est plongée dans un mélange poudreux de départ et qui comporte de la poudre et du toron, caractérisé en ce que l'extrémité du toron est recourbée de 180° avant immersion dans la poudre.

2. Procédé selon la revendication 1, caractérisé en ce que la longueur de l'extrémité recourbée du toron correspond à environ 0,5 fois la longueur totale d'immersion.
